# EUROPÄISCHE PATENTSCHRIFT

(11) **EP 0 166 908 B1**
(45) Veröffentlichungstag und Bekanntmachung des Hinweises auf die Patenterteilung: **25.11.1987**
(21) Anmeldenummer: 85105505.3
(22) Anmeldetag: 07.05.1985
(51) Int. Cl.: C22C 33/04, C21C 7/00, B22D 11/00

(54) **Verfahren zur Herstellung von mit Bor legierten Stählen**
Process for the manufacture of boron-containing steels
Procédé de fabrication d'aciers alliés au bore

(30) Priorität: 08.05.1984 DE 3416952
(43) Veröffentlichungstag der Anmeldung: 08.01.1986
(73) Patentinhaber: Elektroschmelzwerk Kempten GmbH, 81737 München (DE)
(72) Erfinder: Benecke, Theodor, Dr., D-8000 München (DE); Schwetz, Karl, Dr. Dipl.-Chem., D-8961 Sulzberg (DE); Prietzel, Siegfried, Dr., D-8960 Kempten (DE); Pfannenschmidt, Carl W., Dr., D-8960 Kempten (DE); Schmitt-Thomas, Karl-Heinz, Prof. Dr., D-8000 München 19 (DE); Meisel, Heinrich, Dr., D-8042 Oberschleissheim (DE); Barth, Albert, DI, D-8000 München 70 (DE)

## Beschreibung

Gegenstand der Erfindung ist ein Verfahren zur Herstellung von mit Bor legierten Stählen. Es ist bekannt, daß durch Zulegierung von Bor in geringen Mengen, d. h. im Bereich von etwa 0,0005 - 0,05 Gew.-% die Härtbarkeit von Stahl in Abhängigkeit von dessen Kohlenstoffgehalt verbessert werden kann. Stähle mit größeren Borzusätzen, d. h. mehr als 0,1 Gew.-%, haben bisher für den Atomreaktorbau technische Bedeutung erlangt. Bor wird dem Stahl entweder in Form von Ferrobor zugesetzt, das nach DIN-Norm Borgehalte im Bereich von 10 - 20 Gew.-% aufweist oder in Form besonderer Vorlegierungen mit 0,2 - 2 Gew.-% Bor (vgl. "Ullmanns Encyklopädie der techn. Chemie", 4. Aufl., Bd. 22 (1982), S. 56 - 57).

> Für die Steigerung der Härtbarkeit muß das Bor im Stahl in gelöster (metallischer) Form vorliegen, was im allgemeinen durch Desoxidation und Denitrierung der Schmelze vor der Borzugabe erreicht werden kann.

Es ist ferner bekannt, daß mit sehr geringen Borgehalten von 0,0001 - 0,03 Gew.-% in Stählen neben der bekannten Erhöhung der Härtbarkeit auch eine Steigerung der Zähigkeit erzielt werden kann, wenn die Schmelze vor der Borzugabe desoxidiert, nicht aber denitriert wird (vgl. DE-A-1608632).

Unabhängig davon, ob diese Zähigkeitssteigerung des Stahles gewüscht wird oder nicht, ist beim Zulegieren von Bor in der Pfanne eine besonders sorgfältige Desoxidation erforderlich, wenn dabei der erforderliche enge Bereich von im Stahl gelöstem, metallischem Bor gewährleistet sein soll. Das kann beispielsweise dadurch erreicht werden, daß der Stahl in bekannter Weise mit Desoxidationsmitteln, wie Mangan, Silicium und Aluminium, vordesoxidiert und anschliessend Calcium, etwa in Form von CaSi oder CaC₂, zur weiteren Desoxidation als Pulver in die Pfanne mit Hilfe eines inerten Trägergases, wie Argon oder Stickstoff, eingeblasen und dadurch der im Stahl gelöste Sauerstoff so weit erniedrigt wird, daß eine Oxidation des anschließend zugegebenen Bors im wesentlichen verhindert wird. Anschließend können Nitride bildende Elemente, wie Titan oder Zirkon oder Legierungen hiervon mittels eines Trägergases in die Pfanne eingeblasen werden, wobei Calcium und Titan oder Zirkon auch gleichzeitig zugegeben werden können, z. B. in Form einer Legierung. In diesem Fall wird somit die Enddesoxidation und die Denitrierung in einer Stufe durchgeführt. Nach erfolgter Abbindung des Sauerstoffs und gegebenenfalls des Stickstoffs wird dann ebenfalls mittels eines Trägergases Bor, bzw. eine Borverbindung, wie Borax, Ferrobor, NiB oder FeSiB, in genau dosierten Mengen und ebenfalls in Pulverform zugeführt. Es ist auch möglich, ein Gemisch oder eine Legierung aus dem Nitride bildenden Element und Bor bzw. einer Borverbindung einzublasen. Das Einbringen der genannten Bestandteile wird dabei vorteilhaft mittels einer Tauchlanze vorgenommen oder über einen an der Pfanne angebrachten Schieber, während sich die bekannte Zugabe von Bor in Drahtform weniger bewährt hat (vgl. EP-B-12226).

Obwohl mit Hilfe dieser Verfahren wie Vordesoxidation der Stahlschmelze und Nachdesoxidation mittels Calcium in Form von Calciumlegierungen oder Calciumverbindungen, sowie den verbesserten Methoden des Einbringens der erforderlichen Bestandteile, wie Einblasen mit Hilfe eines inerten Trägergases, gute Ergebnisse bei der Herstellung von mit Bor legierten Stählen erzielt werden konnten, waren dennoch Schwankungen in der Borausbeute nicht zu vermeiden, d. h. die im fertigen Stahl gelösten geringen Bormengen konnten nicht mit hinreichender Sicherheit in den geforderten engen Toleranzen eingestellt werden.

Das ist darauf zurückzuführen, daß auch durch Einsatz der schärfsten Desoxidationsmittel in der Praxis keine vollkommene Sauerstoiffreiheit in der Schmelze erreicht werden kann, so daß beim Einbringen ein Teil des Bors mit lokal angereichertem Restsauerstoff reagieren kann und somit nicht mehr für die Lösung im Stahl zur Verfügung steht. Darüberhinaus ist mit den bisher verwendeten Borlegierungsträgern, die entweder in Form von Sauerstoff enthaltenden Verbindungen, wie Borax oder Boraten, nicht mit ausreichender Reinheit verfügbar sind oder in Form von Legierungen mit herstellungsbedingten unterschiedlichen Borgehalten eine genaue Dosierung nur schwierig zu erreichen.

Es stellt sich somit die Aufgabe, ein Verfahren zur Herstellung von mit Bor legierten Stählen zur Verfügung zu stellen, bei dem die Treffsicherheit der Einführung von Bor unter desoxidierenden Bedingungen in Stahlschmelzen in der Pfanne vor dem Vergießen nicht durch eine besondere Maßnahme des Einbringens selbst, sondern durch die Verwendung eines speziellen Borlegierungsträgers verbessert werden kann.

Diese Aufgabe wird erfindungsgemäß dadurch gelöst, daß als Borlegierungsträger Calciumhexaborid verwendet wird.

Calciumhexaborid ist eine handelsübliche Verbindung von definierter Zusammensetzung, die in ausreichender Reinheit zur Verfügung steht. In der Technik finden Calciumboride seit langem als Reduktionsmittel Verwendung, beispielsweise für die Desoxidation von Kupferschmelzen. Es ist ferner bekannt, daß bei der Herstellung von Eisen und Stahl unter vorwiegend sauren Bedingungen für das Einbringen von basischen Oxiden seltener Erden ein Reduktionsmittel für diese Oxide mitverwendet werden kann. Als Beispiel für derartige Reduktionsmittel wird u.a. neben Calciumsilicid auch Calciumborid genannt (vgl. US-A-2 799 575). Nach diesem Verfahren werden jedoch keine borlegierten Stähle erhalten, weil die Dosierung der Reduktionsmittel so bemessen ist, daß sie für die Reduktion der genannten Oxide vollständig verbraucht werden, wobei auch ggf. im ursprünglich eingesetzten Reduktionsmittel vorhandenes Bor vollständig unter Bildung von Boroxiden verbraucht worden ist, die durch Abbrand verloren gehen und somit das Bor nicht mehr für die Lösung im Stahl verfügbar ist. Die Verwendung von Calciumhexaborid als Borlegierungsträger wird hierdurch nicht nahegelegt.

Das bei dem erfindungsgemäßen Verfahren als Borlegierungsträger verwendete Calciumhexaborid wird vorteilhaft als Pulver mit Teilchengrößen von etwa 0,01 -1,00 mm eingesetzt. Das Einbringen in die Stahlschmelze in der Pfanne vor dem Vergießen kann mit allen hierfür bekannten Maßnahmen vorgenommen werden, wie durch Einführen mit Hilfe eines Hohldrahtes oder durch Einblasen mit Hilfe eines inerten Trägergases.

Beim Einbringen von Calciumhexaborid allein ist es zweckmäßig die Stahlschmelze in bekannter Weise vorzudesoxidieren und gegebenenfalls zu denitrieren. Aufgrund seines leichten spezifischen Gewichts kann Calciumhexaborid vorteilhaft auch im Gemisch mit ebenfalls spezifisch leichten Desoxidationsmitteln, wie Aluminium oder Calciumsilicid, gemeinsam eingebracht werden, wobei sich das Einblasen im Gemisch mit Zusätzen für die Enddesoxidation besonders bewährt hat.

Durch die erfindungsgemäße Auswahl, Calciumhexaborid als Borlegierungsträger zu verwenden, kann die Treffsicherheit der angestrebten Bormengen, die gelöst im Stahl verbleiben, entscheidend verbessert werden. Beim Einbringen dieser Verbindung, in der Calcium und Bor räumlich eng benachbart vorliegen, kann das Calcium aufgrund seiner größeren Sauerstoffaffinität bevorzugt mit lokal angereichertem Restsauerstoff in der Schmelze reagieren, so daß die zudosierten Bormengen vor Oxidation geschützt, gelöst im Stahl verbleiben und nicht mehr teilweise durch Abbrand verloren gehen.

Das ist insbesondere für die Herstellung von bormikrolegierten Stählen mit Borgehalten ab 0,0001 bis zu etwa 0,05 Gew.-% von entscheidender Bedeutung, da naturgemäß im Bereich dieser kleinen Borgehalte selbst geringe Schwankungen besonders störend sind. Aber auch für die Herstellung von Reaktorstählen mit beträchtlich höheren Borgehalten ist die durch die erfindungsgemäße Auswahl erzielte Treffsicherheit vorteilhaft.

## Patentansprüche

1. Verfahren zur Herstellung von mit Bor legierten Stählen durch Einbringen von Bor in Form von Borverbindungen oder Borlegierungen als Borlegierungsträger unter desoxidierenden Bedingungen in die Stahlschmelze in der Pfanne vor dem Vergießen,
dadurch gekennzeichnet, daß als Borlegierungsträger Calciumhexaborid verwendet wird.

2. Verfahren nach Anspruch 1,
dadurch gekennzeichnet, daß
Calciumhexaborid in Pulverform mit Teilchengrößen von 0,01 bis 1,00 mm verwendet wird.

3. Verfahren nach Anspruch 1 und 2,
dadurch gekennzeichnet, daß das
Calciumhexaboridpulver mit Hilfe eines Hohldrahtes oder mit Hilfe eines inerten Trägergases in die Stahlschmelze eingeführt wird.

4. Verfahren nach Anspruch 3,
dadurch gekennzeichnet, daß das
Calciumhexaboridpulver im Gemisch mit Aluminium-Pulver, Calcium-Pulver oder Calciumsilicium-Pulver eingeführt wird.

5. Verfahren nach Anspruch 1, 2 und 4,
dadurch gekennzeichnet, daß das
Calciumhexaborid in Form von Preßlingen eingeführt wird.

6. Verfahren nach Anspruch 1, 2 und 4,
dadurch gekennzeichnet, daß das Calciumhexaborid verkapselt oder mikroverkapselt eingeführt wird.

## Claims

Process for the production of boron-alloyed steels by introducing boron in the form of boron compounds or boron alloys as a boron alloy carrier under deoxidizing conditions into the molten steel in the ladle before casting, characterized in that the boron alloy carrier used is calcium hexaboride.

2. Process according to Claim 1, characterized in that calcium hexaboride in powder form with particle sizes from 0.01 to 1.00 mm is used.

3. Process according to Claims 1 and 2, characterized in that the calcium hexaboride powder is introduced into the molten steel by means of a hollow wire or by means of an inert carrier gas.

4. Process according to Claim 3, characterized in that the calcium hexaboride powder is introduced as a mixture -with aluminium powder, calcium powder or calcium/silicon powder.

5. Process according to Claims 1, 2 and 4, characterized in that the calcium hexaboride is introduced in the form of pellets.

6. Process according to Claims 1, 2 and 4, characterized in that the calcium hexaboride is introduced in an encapsulated or microencapsulated form.

## Revendications

1. Procédé de fabrication d'aciers alliés au bore par introduction dans l'acier fondu contenu dans la poche, avant la coulée, de bore sous la forme de composés du bore ou d'alliages du bore en tant que supports d'alliage de bore, procédé caractérisé en ce qu'on utilise l'hexaborure de calcium comme support d'alliage de bore.

2. Procédé selon la revendication 1 caractérisé en ce que l'hexaborure de calcium est mis en jeu sous la forme d'une poudre ayant une granularité comprise entre 0,01 et 1,00 mm.

3. Procédé selon l'une des revendications 1 et 2, caractérisé en ce que la poudre d'hexaborure de calcium est introduite dans l'acier fondu au moyen d'un fil creux ou au moyen d'un gaz support inerte.

4. Procédé selon la revendication 3 caractérisé en ce que la poudre d'hexaborure de calcium est introduite sous la forme d'un mélange avec une poudre d'aluminium, une poudre de calcium ou une poudre de calcium-silicium.

5. Procédé selon l'une quelconque des revendications 1, 2 et 4, caractérisé en ce que l'hexaborure de calcium est introduit sous la forme d'objets moulés.

6. Procédé selon l'une quelconque des revendications 1, 2 et 4, caractérisé en ce que l'hexaborure de calcium est introduit sous une forme encapsulée ou microencapsulée.
